# EUROPÄISCHE PATENTSCHRIFT

(11) **EP 0 299 099 B1**
(45) Veröffentlichungstag und Bekanntmachung des Hinweises auf die Patenterteilung: **16.01.1991**
(21) Anmeldenummer: 87110116.8
(22) Anmeldetag: 14.07.1987
(51) Int. Cl.: H01H 11/04, H01H 1/02

(54) **Verfahren zum Herstellen von Silber/Me0-Kontaktplättchen mit löt- oder schweissfähiger Unterseite**
Method of making silver/Me0 contact plates with a weldable or solderable backing
Procédé de fabrication de plaquettes de contact d'argent et oxydes de métal à couche soudable ou brasable

(43) Veröffentlichungstag der Anmeldung: 18.01.1989
(73) Patentinhaber: INOVAN GmbH & Co. KG Metalle und Bauelemente, D-75217 Birkenfeld (DE)
(72) Erfinder: Herz, Konrad, Dr., D-7534 Birkenfeld 1 (DE)
(74) Vertreter: Trappenberg, Hans

(56) Entgegenhaltungen:
- EP-A- 0 022 980
- DE-A- 2 436 927
- DE-A- 2 625 846
- FR-A- 1 550 507

## Beschreibung

Die Erfindung betrifft ein Verfahren zum Auftragen einer löt- oder schweißfähigen Schicht entweder aus Silber, Silber-Kupfer und anderen Silberlegierungen oder aus Kupfer, Kupfer-Nickel oder anderen Kupferlegierungen, auf der Rückseite (Unterseite) eines Silber/MeO-Kontaktplättchens wobei Me vorzugsweise Cd, Sn, Zn, Cu, Bi, Mo, W oder In ist, bei dem die MeO-Partikel faserförmig ausgebildet sind und mit ihrer Faser-Längsrichtung etwa senkrecht zur Kontaktoberfläche liegen.

Moderne elektrische Schaltgeräte zeichnen sich durch eine kleine Bauweise, hohe Funktionssicherheit und große Lebensdauer aus. Diese Merkmale hängen zum wesentlichen Teil von der Gestaltung der elektrischen Kontakte, insbesondere von der Auswahl des Kontaktwerkstoffes ab. Für Schaltgeräte, die Ströme im Bereich 50 A bis 3000 A zu schalten haben, hat sich in den letzten Jahren ein Werkstoff aus einer Silberlegierung mit Metalloxidanteilen als optimal erwiesen. Eine besonders hervorzuhebende Gruppe ist hierbei eine Silber-Cadmiumoxid-Legierung.

Derartiges Kontaktmaterial kann auf verschiedene Art und Weise hergestellt werden. So kann eine Silber-Unedelmetall-Legierung durchoxidiert werden, oder es können auch oxidierte Silber/ Unedelmetall-Partikel durch Pressen, Sintern und gegebenenfalls Nachprägen zusammengefügt werden. Im ersten Fall kann durch gezieltes Abbrechen des Oxidationsvorganges erreicht werden, daß die Unterseite des Silber/Unedelmetall-Bleches beziehungsweise eines entsprechenden Blockes frei von Metalloxid-Anteilen bleibt, so daß diese Unterseite ohne Schwierigkeiten zu verlöten oder zu verschweißen ist. Bei dem aus oxidierten Silber/Unedelmetall-Partikeln zusammengefügten Material ist dies jedoch nicht möglich. Hier muß nachträglich die Unterseite so bearbeitet werden, daß ein Verlöten oder Verschweißen des aus diesem Material gefügten Kontaktes möglich ist.

Um diese nachträgliche Bearbeitung zu vermeiden, ist es auch aus der DE-A-24 36 927 bekannt geworden, ein Kontaktstück so herzustellen, indem eine Vorform aus Ag/CdO Verbundpulver mit pulverförmigem Silber überschichtet und mit hohem Preßdruck verdichtet wird. Anschließend wird dieser Restkörper auf 800°C erwärmt und in einem Warmpreßwerkzeug verpreßt.

Bei der pulvermetallurgischen Herstellung von Silber/Metalloxid-Werkstoffen, bei der die oxidierten Silber/Unedelmetall-Partikel durch Pressen, Sintern und Nachprägen zusammengefügt werden, kann eine ausgeprägte faserförmige (spießige) Anordnung der im Silber eingelagerten Oxide durch Strangpressen erreicht werden. Dabei werden die aus dem zugrundeliegenden Silber/Metalloxidpulver in bekannter Weise durch Pressen und Sintern hergestellten Rohlinge mit hohem Umformgrad zu stangenförmigem Halbzeug stranggepreßt. Die Oxidteilchen ordnen sich dabei in Preßrichtung faserförmig, parallel zur Stabachse (Längsrichtung) des Halbzeugs an. Je nach Größe, Art und Beschaffenheit werden die Oxide außerdem Beim Umformprozeß in Längsrichtung verformt und/oder in kleinere Partikel zerteilt. Es hat sich gezeigt, daß die Eigenschaften dieser Silber/Metalloxid-Werkstoffe abhängig sind von der Orientierung der Metalloxidfasern zur Kontaktoberfläche.

Die für Schaltgeräte der Energietechnik benötigten Kontaktplättchen werden so aus dem Halbzeug abgetrennt, daß die Faserrichtung der Oxide entweder parallel oder senkrecht zur späteren Kontaktoberfläche liegt. Aus zahlreichen Untersuchungen ist bekannt, daß die Schalteigenschaften der Kontaktplättchen, insbesondere der Materialabbrand, bei Anordnung der Fasern senkrecht zur Schaltfläche, wesentlich günstiger sind als bei paralleler Ausrichtung. Dieser Effekt ist umso größer, je ausgeprägter die Faserstruktur der Oxide ist. Insbesondere auch an Kontaktwerkstoffen, die in einem Reaktions-Sprüh-Verfahren, beispielsweise nach der DE-PS 29 29 630, hergestellt worden sind, wurde dieser Anisotropieeinfluß in verstärktem Maße beobachtet. Bei derart, auf wirtschaftliche Art und Weise, hergestellten Kontakten, ist es deshalb zur Erzielung eines verringerten Kontaktmaterialabbrands beziehungsweise einer Silbereinsparung zweckmäßig, Kontaktplättchen mit senkrecht zur Schaltfläche orientierter Oxidfaserrichtung herzustellen.

Es wurde schon erwähnt, daß infolge des hohen Metalloxidgehaltes, der im allgemeinen über 5 Gew.% liegt, derartige Kontaktplättchen nicht direkt auf einen Kontaktträger, der im allgemeinen aus Kupfer oder einer Kupferlegierung besteht, auflötbar oder aufschweißbar sind. Um trotzdem eine Löt- beziehungsweise Schweißbefestigung der Kontaktplättchen auf ihren Kontaktträgern zu ermöglichen, muß entweder, wie oben angeführt, durch gezielte Oxidation die Oxidation der Unterseite des Kontaktplättchens vermieden oder es muß auf dieser Unterseite eine lötfähige Schicht aufgebracht werden.

So ist es beispielsweise bekannt, bandförmiges Silber/Metalloxid-Halbezug durch Warmwalzplattieren bei hohem Umformgrad von 50 bis 65% mit einer lötfähigen Schicht aus Silber zu verbinden. Die aus solchem Material abgetrennten Kontaktplättchen weisen dann allerdings eine Oxidfaser auf, die parallel zur Kontaktoberfläche liegt.

Weiter bekannt sind noch verschiedene Verfahren zum Aufbringen einer derartigen Schicht durch Löten oder Hintergießen, die aber alle mit mehr oder wenigen großen Nachteilen verbunden sind.

Aufgabe der Erfindung ist es, Kontaktplättchen aus Silber/Me0-Werkstoff mit etwa senkrecht zur Kontaktoberfläche liegender Faserrichtung der Metalloxide mit einer löt- und schweißfähigen Unterseite zu versehen. Diese löt- und schweißfähige Unterseite soll nicht nur eine gute Haftung mit dem aus Kupfer oder einer Kupferlegierung bestehenden Kontaktträger herstellen lassen, sondern sie soll auch kostengünstig zu verwirklichen sein.

Außerdem war ein in besonderer Weise angepaßtes Preßwerkzeug zur Durchführung des Verfahrens auszugeben.

Erreicht wird dies durch eine Verfahrensweise gemäß Anspruch 1 und einem Presswerkzeug nach Anspruch 7.

Nach der Erfindung wird also ebenfalls die Schicht warm auf das Kontaktplättchen plattiert, jedoch nicht wie bekannt im Wege des üblichen Warmwalzplattierens mit hohem Umformgrad, sondern im Wege des Warmpreßschweißens, also praktisch ohne Umformung der zu plattierenden Schicht. Infolge von Druck und Temperatur ergibt sich, wie eingehende Versuche gezeigt haben, eine mechanisch feste und elektrisch widerstandsarme Verbindung, die es ermöglicht, derartige Kontaktplättchen ohne Schwierigkeiten auf Kontaktträger aufzulöten oder aufzuschweißen.

Mit dazu beitragen mag auch, daß das Warmpreßplattieren nach der Erfindung unter Inertgas-oder besser noch unter reduzierender Atmosphäre stattfinden soll. Dadurch wird nicht nur mit Sicherheit eine Oxidation der Verbindungsflächen vermieden, sondern auch noch erreicht, daß während des Aufwärmens der Teile, eine zumindest oberflächige Reduktion stattfindet, die Metalloxidpartikel an der Oberfläche der Verbindungsstelle also zu Metallen umgewandelt werden. Da die Silber-Metalloxidwerkstoffe bei Raumtemperatur mehr oder weniger spröde sind, ist eine enge Annäherung der Atome in der Plättchenoberfläche und Plattierschicht nur in warmen Zustand und unter Druck gewährleistet. Je nach Höhe der gewählten Preßtemperatur erfolgt dann durch Diffusions- und Ausheilvorgänge eine Verbesserung der metallischen Verbindung.

Wie Versuche gezeigt haben, liegt die Preßtemperatur zweckmäßigerweise, je nach Legierungszusammensetzung des verwendeten Schichtwerkstoff, zwischen 500°C und 900°C. Als umgebende Atmosphäre hat sich Wasserstoffgas, Stickstoff oder eine Mischung dieser Gase bewährt, die nicht nur gute Ergebnisse erzielen lassen, sondern auch preiswert sind. Die Höhe des erforderlichen Preßdruckes liegt zweckmäßigerweise zwischen 1000 und 10000 bar. Sie richtet sich nach der Höhe der gewählten Preßtemperatur, der Werkstoffkombination des Schichtverbandes sowie nach Materialart und Geometrie von Preßstempel und -matrize.

Insbesondere für extrem belastete Kontakte empfiehlt es sich, die nach der Erfindung plattierten Kontaktplättchen in einer Folgebehandlung, vorzugsweise unter Inertgas, mit einer Temperatur zwischen 600°C und 950°C zu glühen, um die oben geschilderten Diffusionsvorgänge und damit die Festigkeit der Verbindung zu unterstützen. Außerdem lassen sich bei dieser Glühung eventuelle Verbindungsfehler oder Gaseinschlüsse durch Blasenbildung erkennen.

Überraschenderweise hat sich gezeigt, daß sehr gute Verbindungseigenschaften dann entstehen, wenn das Plattieren in zwei Stufen (Vorpressen-Nachpressen) erfolgt. Dies mag darauf zurückzuführen sein, daß beim Vorpressen sämtliche die Verbindung beeinträchtigenden Gaseinschlüsse aus der Verbindungszone herausgedrückt werden. Wird einem weiteren Erfindungsmerkmal nach beim Vorpressen ein Preßwerkzeug mit einem Stempel verwendet, dessen Arbeitsseite knovex ausgebildet ist, so wird auch noch eine, wenn auch geringe, Umformarbeit geleistet, die ebenfalls der Verbindung zugute kommen mag. Außerdem kann damit auch eine gleichmäßige Schichtdicke der aufgebrachten löt-und schweißbaren Schicht beim Nachpressen erzielt werden.

Auf der Zeichnung ist die Erfindung schematisch dargestellt, und zwar zeigen:
Fig. 1 ein einachsiges Preßwerkzeug,
Fig. 2 ein biaxiales Preßwerkzeug zur Durchführung des Verfahrens und
Fig. 3 den Vorgang des Vor- und Nachpressens.

In ein Preßgesenk (1, 11) ist ein Kontaktplättchen eingelegt, dessen MeO-Partikel faserförmig verlaufen und etwa, wie gestrichelt angedeutet, senkrecht zur Kontaktoberfläche liegen. Darauf aufgelegt ist eine Folie (beziehungsweise Metallpulver) (2) aus löt- oder schweißfähigem Material, die mit dem Kontaktplättchen (3) zu verbinden ist. Da die Verbindung im Wege des Warmpreßschweißens erfolgen soll, ist das Preßgesenk (1, 11) aus hochwarmfestem Stahl, aus Graphit oder Keramik.

Nach Aufheizen des Kontaktplättchens (3) und der Folie (beziehungsweise des Metallpulvers) (2) drückt ein Stempel (4) beziehungsweise ein Stempelpaar (14) die Folie (beziehungsweise das Metallpulver) (2) auf das Knotaktplättchen (3) und stellt somit die Verbindung zwischen diesen beiden Teilen her. Das Pressen beziehungsweise Plattieren erfolgt unter Inertgas-Atmosphäre oder reduzierender Atmosphäre.

Wie beschrieben, soll das Warmpreßplattieren beziehungsweise Warmpreßschweißen in zwei Stufen, Vorpressen und Nachpressen, erfolgen. Hierbei wird zweckmäßigerweise, wie in Fig. 3 gezeigt, ein Stempel (24) (Fig. 3a) mit konvexer Arbeitsfläche (5) verwendet, so daß sich nach dem Vorpressen ein Bauteil ergibt, wie dies Fig. 3c zeigt. Die Schichtdicke der Plattierung ist dann in der Plättchenmitte etwas dünner als am Rand. Dadurch kann eine Verringerung der Schichtdicke am Plättchenrand, wie dies häufig infolge Gratbildung bei einstufiger Pressung zu beobachten ist, im nachfolgenden Schritt vermieden werden. Beim Nachpressen (Fig. 3d bis f) wird mit dem üblichen Prägestempel (4) die Schicht wieder in die gewünschte Form gebracht, so daß sich sodann ein, mit einer löt- und schweißfähigen Schicht (12) versehenes Kontaktplättchen (13) (Fig. 3f) mit gleichmäßiger Plattierschichtdicke ergibt.

## Patentansprüche

1. Verfahren zum Auftragen einer löt- oder schweißfähigen Schicht, entweder aus Silber, Silber-Kupfer und anderen Silberlegierungen oder aus Kupfer, Kupfer-Nickel und anderen Kupferlegierungen auf der Rückseite (Unterseite) eines Silber/MeO-Kontaktplättchens wobei Me vorzugsweise Cd, Sn, Zn, Cu, Bi, Mo, W oder In ist, bei dem die MeO-Partikel faserförmig ausgebildet sind und mit ihrer Faser-Längsrichtung etwa senkrecht zur Kontaktoberfläche liegen, und daß die Schicht (12) als Folie (2) oder Pulver durch Warmpreßplattieren im Wege des Warmpreßschweißens unter Inertgas- oder reduzierender Atmosphäre aufgebracht wird.

2. Verfahren nach Anspruch 1, dadurch gekennzeichnet, daß die Preßtemperatur zwischen 500°C und 900°C liegt.

3. Verfahren nach Anspruch 1, dadurch gekennzeichnet, daß der Preßdruck zwischen 1000 bar und 10000 bar liegt.

4. Verfahren nach Anspruch 1, dadurch gekennzeichnet, daß als umgebende Atmosphäre Wasserstoffgas, Stickstoff oder eine Mischung dieser Gase dient.

5. Verfahren nach einem oder mehreren der vorhergehenden Ansprüche, dadurch gekennzeichnet, daß die plattierten Kontaktplättchen (13) in einer Folgebehandlung, vorzugsweise unter Inertgas, mit einer Temperatur zwischen 600°C und 950°C geglüht werden.

6. Verfahren nach Anspruch 1, dadurch gekennzeichnet, daß das Plattieren in zwei Stufen, Vorpressen und Nachpressen erfolgt.

7. Preßwerkzeug zur Durchführung des Verfahrens nach einem oder mehreren der vorhergehenden Ansprüche, bestehend aus einem den äußeren Abmessungen der Kontaktplättchen (3) entsprechenden Preßgesenk (1) sowie einem in das Preßgesenk (1) eingreifenden Preßstempel (4), wobei der Preßstempel (24) zum Vorpressen eine konvexe Arbeitsfläche (5) aufweist.

8. Preßwerkzeug zur Durchführung des Verfahrens nach Anspruch 7, dadurch gekennzeichnet, daß es aus hochwarmfestem Stahl, aus Graphit oder aus Keramik besteht.

## Revendications

1. Procédé pour déposer une couche brasable ou soudable consistant soit en de l'argent, de l'argent-cuivre et autres alliages d'argent, soit en du cuivre, du cupro-nickel et autres alliages cuivreux, sur la face postérieure (face inférieure) d'une plaquette de contact argent/MeO, Me étant de préférence représenté par Cd, Sn, Zn, Cu, Bi, Mo, W ou ln, procédé dans lequel les particules MeO sont réalisées en forme de fibres et la direction longitudinale de leurs fibres s'étend à peu près perpendiculairement à la surface de contact, et la couche (12) est déposée sous la forme d'une feuille (2) ou d'une poudre par placage par compression à chaud, au cours du soudage par compression à chaud, dans une atmosphère de gaz inerte ou réductrice.

2. Procédé selon la revendication 1, caractérisé par le fait que la température de compression est comprise entre 500°C et 900°C. 3. Procédé selon la revendication 1, caractérisé par le fait que la pression de compression est comprise entre 1000 bars et 10000 bars.

4. Procédé selon la revendication 1, caractérisé par le fait que l'atmosphère ambiante est constituée d'hydrogène gazeux, d'azote ou d'un mélange de ces gaz.

5. Procédé selon l'une ou plusieurs des revendications précédentes, caractérisé par le fait que les plaquettes de contact (13) revêtues d'un placage sont soumises à recuit en un traitement séquentiel, de préférence dans du gaz inerte, à une température comprise entre 600°C et 950°C.

6. Procédé selon va revendication 1, caractérisé par le fait que le placage à lieu en deux étapes, précompression et post-compression.

7. Outil de compression pour la mise en oeuvre du procédé selon l'une ou plusieurs des revendications précédentes, composé d'une matrice d'estampage (1) correspondant aux dimensions externes des plaquettes de contact (3), ainsi que d'un poinçon d'estampage (4) pénétrant dans la matrice d'estampage (1), outil dans lequel le poinçon d'estampage (24) présente une surface de travail convexe (5), en vue de la précompression.

8. Outil de compression pour la mise en oeuvre du procédé selon la revendication 7, caractérisé par le fait qu'il consiste en de l'acier résistant à de hautes températures, en du graphite ou en une céramique.

## Claims

1. Method for applying a solderable or weldable coating, either of silver, silver-copper and other silver alloys, or of copper, copper-nickel and other copper alloys to the underside of a silver/MeO contact plate, in which Me is preferably Cd, Sn, Zn, Cu, Bi, Mo, W or In, and in which the MeO particles are in fibrillar form, with their fibre longitudinal direction running roughly at right angles to the contact surface, and that the coating (12) is applied in the form of a film (2) or powder through hot-press plating through the medium of hot-press welding under inert gas or reducing atmosphere.

2. Method according to Claim 1, characterised in that the pressing temperature is between 500 and 900°C.

3. Method according to Claim 1, characterised in that the press pressure is between 1000 bar and 10,000 bar.

4. Method according to Claim 1, characterised in that the ambient atmosphere is hydrogen, nitrogen or a mixture thereof.

5. Method according to one or more of the preceding claims, characterised in that the plated contact plates (13) are annealed in a subsequent treatment, preferably under inert gas, at a temperature of between 600 and 950°C.

6. Method according to Claim 1, characterised in that the plating takes place in two stages, viz. pre-pressing and post-pressing.

7. Pressing tool for carrying out the method according to one or more of the preceding claims, consisting of a male die (1), corresponding to the outer dimensions of the contact plate (3), and a male die (4), engaging in the female die (1), with the male die (24) for pre-pressing, having a convex working surface (5).

8. Pressing tool for carrying out the method according to Claim 7, characterised in that it is made of high-temperature steel, graphite or ceramic.
